# EUROPÄISCHE PATENTSCHRIFT

(11) **EP 0 834 364 B1**
(45) Veröffentlichungstag und Bekanntmachung des Hinweises auf die Patenterteilung: **04.07.2001**
(21) Anmeldenummer: 97116428.0
(22) Anmeldetag: 20.09.1997
(51) Int. Cl.: B22D 11/12

(54) **Verfahren und Vorrichtung für Hochgeschwindigkeits-Stranggiessanlagen mit einer Strangdickenreduktion während der Erstarrung**
Method and device for high-speed continuous casting plants with reduction of the width during solidification
Méthode et dispositif pour des machines de coulée continue à haute vitesse avec réduction d'épaisseur pendant la solidification

(30) Priorität: 25.09.1996 DE 19639297
(43) Veröffentlichungstag der Anmeldung: 08.04.1998
(73) Patentinhaber: SMS Demag AG, 40237 Düsseldorf (DE)
(72) Erfinder: Pleschiutschnigg, Fritz-Peter, Prof. Dr., 47269 Duisburg (DE)
(74) Vertreter: Valentin, Ekkehard, Dipl.-Ing.

(56) Entgegenhaltungen:
- EP-A- 0 350 431
- EP-A- 0 611 610
- DE-A- 3 501 422
- DE-A- 4 436 328
- DE-A- 19 639 302

## Beschreibung

Die Erfindung betrifft ein Verfahren und eine Vorrichtung für Stranggießanlagen zur Erzeugung von Strängen, deren Querschnitt während der Erstarrung reduziert wird.

Es ist bekannt, daß die Stränge auf Hochgeschwindigkeitsanlagen im allgemeinen mit einer Erstarrungsdicke zwischen 18 und 450 mm und Gießgeschwindigkeiten bis maximal 12 m/min hergestellt werden, z.B. auf Anlagen für das Gießen von Brammen, Vorblöcken und Knüppeln mit quadratischem oder rundem Profil, bei denen eine Reduktion des Strangquerschnittes vorzugsweise in Dickenrichtung nach seinem Austreten aus der Kokille während der Erstarrung vorgenommen wird.

Diese Technologie des Gießwalzens von Dünnbrammen bzw. Rund-Knüppeln ist durch die Patentschriften DE 44 03 048 und DE 44 03 049 bzw. DE 41 39 242 bekanntgeworden; im Falle von Dünnbrammen wird sie zudem auch in Produktionsstätten täglich angewendet.

So wird z. B. eine Dünnbramme mit einer Dicke von bspw. 65 auf 40 mm im Segment 0, das direkt unter der Kokille angeordnet ist, reduziert. Diese Strangdickenreduktion um 25 mm oder 38,5 % kann für bestimmte innenrißempfindliche Stahlgüten qualitativ von Nachteil sein. So kann die Stranginnendeformation, bedingt durch die Strangdickenreduktion oder auch Gießwalzen genannt, zum Auslöser von Innenrissen sein, da die kritische Deformation des Werkstoffes an der inneren Strangschale flüssig/fest, aber auch an der äußeren Strangschale überschritten wird.

Diesem Beispiel liegt ein 2 m langes Kreisbogensegment 0 zugrunde, das keine Biegearbeit oder Biegedeformation in die Strangschale einbringt. Die Umformgeschwindigkeit der Strangschale beim Gießwalzen während der Erstarrung, die ein Maß für die Strangdeformation darstellt, beträgt hier 1,25 mm/s mit einer Gießgeschwindigkeit von 6 m/min. Dieser Wert der Umformgeschwindigkeit steigt bei einer Gießgeschwindigkeitserhöhung auf z. B. 10 m/min auf 2,08 mm/s an, wobei er sehr kritisch wird. Solche allein durch das Gießwalzen hervorgerufenen Innendeformationen werden nicht nur für die Tief-C-Stahlgüten, die relativ unempfindlich gegen Innendeformationen sind, sondern vor allem für empfindliche Stähle wie micro-legierte APX-80 Güten kritisch.

Die durch das Gießwalzen hervorgerufene Deformation kann sich außerdem bei Senkrecht-Abbiegeanlagen, bei denen normalerweise im Segment unter der Kokille gleichzeitig eine Biegung des Stranges erfolgt, noch durch die in den Strang eingebrachte Biegedeformation stark erhöhen, wodurch die Gefahr der Überschreitung der kritischen Deformation und damit der Rissbildung nochmals vergrößert wird.

Die vorbeschriebenen Erkenntnisse und Zusammenhänge vorausschickend liegt der Erfindung die Aufgabe zugrunde, durch verfahrenstechnische Maßnahmen und einfache Vorrichtungsmerkmale die Deformationsgeschwindigkeit der Strangquerschnittsreduktion so vorzugeben, daß die kritische Deformation des Stranges unter Berücksichtigung der Gießgeschwindigkeit und auch der Stahlgüte nicht überschritten wird.

Die Lösung der Aufgabe erfolgt erfindungsgemäß mit einem Verfahren zum Stranggießen zur Erzeugung von Strängen, deren Querschnitt während der Erstarrung in der Weise reduziert wird, daß in eine insbesondere oszillierende Kokille gegossen wird und der Strangquerschnitt linear über eine Mindestlänge der Strangführung unmittelbar unterhalb der Kokille, dem sogenannten Gießwalzen, reduziert wird und sich eine weitere nicht lineare Strangquerschnittsreduktion beispielsweise nach der Quatrat-Wurzel-Funktion, die sogenannte "Soft-Reduktion", über die restliche Strangführung bis maximal unmittelbar vor der Sumpfspitze anschließt. Die Erfindungsmerkmale gelten für alle im Strang gegossenen Formate und auch für alle Typen von Stranggießanlagen und beschreiben mit dem Verfahren zu Anspruch 1 und seinen Unteransprüchen sowie mit dem Vorrichtungsanspruch und seinen Unteransprüchen die Erfindung.

Die folgende erfindungsgemäße, unerwartete Lösung zur Erreichung des oben beschriebenen Zieles wird am Beispiel einer Dünnbramme naher erläutert, wobei die Erfindung im besonderen für das Gießen von Dünnbrammen mit einer Dicke zwischen 60 und 120 mm nach der Erstarrung, wobei die Dicke der Bramme im Kantenbereich am Kokillenaustritt z. B. minimal 70 und maximal 160 mm beträgt, in Betracht gezogen wird. Die Reduktion der Strangdicke, die normalerweise zwischen der Oberseite und der Unterseite einer Strangführung stattfindet, beträgt nach dem Stand der Technik heute unter Versuchsbedingungen maximal 60 %, hier wird eine 50 mm dicke Bramme auf ca. 20 mm über eine Walzspaltlänge von ca.200 mm reduziert, und unter Produktionsbedingungen maximal 38,5 %, hier wird der Strang von 65 auf 40 mm über die Länge des Segmentes 0 von ca. 2 m, das unterhalb der Kokille angeordnet ist, reduziert. In beiden Fällen liegt eine maximale Gießgeschwindikeit von 6 m/min vor.

Die Beschreibung der Erfindung basiert beispielhaft auf einer Dünnbramme mit einer Dicke von 100 mm am Kokillenaustritt und einer Dicke nach der Erstarrung von 80 mm. Die Erfindung schlägt nun eine Art der Verteilung und die Realisation der Strangdickenreduktion während der Erstarrung der Dünnbramme im Strangführungsgerüst für die beispielhaften Gießgeschwindigkeiten von 6 und 10 m/min vor.

In den Tabellen 1 und 1.1 sind die wesentlichen Prozeß- und Vorrichtungsdaten der Erfindung dem Stand der Technik gegenübergestellt. Die Tabelle 1 stellt die Daten für Gießgeschwindigkeiten von 6 m/min und die Tabelle 1.1 für Geschwindigkeiten von 10 m/min dar.

In beiden Tabellen wird die Gesamt-Reduktion der Dicke des Stranges von 20 mm während der Erstarrung in seiner Verteilung zwischen dem Segment 0 und dem Rest der Strangführung, den Segmenten 1 bis maximal 13, variiert. Der Stand der Technik stellt sich in den Tabellen durch eine Gesamtreduktion der Strangdicke von 20 mm, durchgeführt allein im Segment 0, dar (vgl. die Ziffern 19 bis 22 in Spalte 1). Hier wird deutlich, daß sich die Reduktionsgeschwindigkeit des Stranges im 3 m langen Segment 0, ausgelöst durch die Strangdickenreduktion oder das Gießwalzen, und damit funktional die Strangschalendeformation von 0,67 auf 1,11 mm/s bei einer Gießgeschwindigkeitserhöhung von 6 m/min auf 10 m/min erhöht.

Die Ziffern 19-22 und 23-28, Spalten 2, 3 und 4 und Ziffern 29-34 stellen nun die erfindungsgemäße Lösung dar, die eine starke Senkung der Deformationsgeschwindigkeit der Strangschale durch eine Umverteilung der Gesamt-Dickenreduktion von 20 mm zwischen dem Segment 0 und den Segmenten 1 - n, das auch als "soft reduction" bezeichnet werden kann, bewirken. Diese Umverteilung wird an Hand folgender Beispiele näher erläutert :
- 15 mm im Segment 0 und 5 mm in den Segmenten 1 - n, Ziffern 19-28, Spalte 2;
- 10 mm im Segment 0 und 10 mm in den Segmenten 1 - n, Ziffern 19-28, Spalte 3;
- 5 mm im Segment 0 und 15 mm in den Segmenten 1 - n, Ziffern 19-28, Spalte 4;
- 20 mm in den Segmenten 0 bis n, Ziffern 29 - 34.

So kann nun die Reduktionsgeschwindigkeit und damit die funktionale Deformationsgeschwindigkeit der Strangschale bei 20 mm Gesamt-Dickenreduktion und 10 m/min Gießgeschwindigkeit von
- 1,11 mm/s, 20 mm im Segment 0, Stand der Technik, Ziffer 21, Spalte 1 auf
- 0,114 mm/s, 20 mm in den Segmenten 0 bis 13, Ziffer 33
abgesenkt werden. Mit Verlagerung eines Teiles der Dickenreduktion vom Segment 0 in die Segmente 1 bis 13 oder 1 bis n - je nach Gießgeschwindigkeit - wird allerdings die einzubringende Arbeit in den Strang mit wachsender Strangschalendicke größer. Die Erfindung berücksichtigt daher, daß eine optimale Verteilung der Gesamt-Dickenreduktion in der gesamten Strangführung zwischen dem Segment 0 und dem Segment n, das bis unmittelbar vor der Enderstarrung reicht, die Strangschalendicke auch mit einbezieht. Diese Berücksichtigung wird durch eine Quadrat-Wurzel Funktion über die Erstarrungszeit in vorteilhafter Weise entweder im Bereich der Segmente 1 bis n , soft reduction, oder im Bereich der Segmente 0 bis n, soft reduction, erreicht.

Die Figuren 1 bis 7 verdeutlichen die Erfindung im Detail im Vergleich zum Stand der Technik.

Die Figur 1 mit den Bildern 1 und 2 stellt schematisch die Situation eines Stranges mit einer Dicke in der Kokille von 100 mm und einer Erstarrungsdicke von 80 mm für eine Gießgeschwindigkeit von 10 m/min und einer Gesamt-Strangdickenreduktion von 20 mm nur im Segment 0, Gießwalzen, (Bild 1) bzw. 10 mm im Segment 0, Gießwalzen, und 10 mm in den Segmenten 1 bis 13, "soft reduction", (Bild 2) dar. Weiterhin wird der Strang in der Maschine mit seinen Stahlphasen gezeigt, wie
- der Überhitzungsphase (1), der reinen Schmelzphase oder auch Penetrationszone genannt mit ihrem tiefsten Liquiduspunkt (1.1),
- dem 2-Phasengebiet, Schmelze/Kristall (2) mit seinem tiefsten Soliduspunkt, der Sumpfspitze (2.1) nach 30 m Strangführung, die aus einer ca. 1,2 m langen Kokille, einem 3 m langem Segment 0 und den Segmenten 1 bis 13 mit einer Länge von insgesamt 26 m besteht und
- der festen Phase oder Strangschale (3).

Die reine Schmelzphase oder auch Penetrationszone liegt im Bereich des Segmentes 0, in dem eine Strangdickenreduktion oder das Gießwalzen von 2 x 10 mm oder 20 mm und keine weitere in den Folgesegmenten 1 bis 13, - Beschreibung des Stands der Technik (Bild 1) -, bzw. von 2 x 5 mm oder 10 mm, Gießwalzen, und weiteren 10 mm in den Folgesegmenten 1 bis 13, "soft reduction", Teil der Erfindung (Bild 2), vorgenommen wird. Die Reduktion der Strangdicke im Segment 0, das z. B. als Zangensegment mit zwei Klemmvorrichtungen, z. B. hydraulischen Zylindern (14) (Fig. 6), am Segmentausgang ausgebildet ist, wird über eine Länge von 3 m linear vorgenommen; die Reduktion im Bereich der Segmente 1 - 13 kann partiell pro Segment, aber auch über alle Segmente sowohl linear als auch nicht linear, d.h. zum Beispiel einer Quadrat-Wurzel folgend, erfolgen. Im Bild 2 ist die Strangdickenreduktion von 10 mm in den Segmenten 1 - 13, "soft reduction" - linear verteilt.

Die Reduktionsgeschwindigkeit in mm/s der Strangschale, die ein Maß für die Strangschalendeformation darstellt, kann im Fall der Erfindung (Bild 2) im Vergleich zum Stand der Technik (Bild 1) wesentlich verringert werden, wie die folgenden Werte zeigen :
- Stand der Technik, Bild 1 :
   Segment 0, Reduktion 20 mm, Gießwalzen, Reduktionsgeschwindigkeit 1,11 mm/s;
   Segmente 1-13, Reduktion 0 mm, kein "soft reduction", Reduktionsgeschwindigkeit 0
- Erfindung, Bild 2 :
   Segment 0, Reduktion 10 mm, Gießwalzen, Reduktionsgeschwindigkeit 0,56 mm/s;
   Segmente 1-13, Reduktion 10 mm, soft reduction, Reduktionsgeschwindigkeit 0,064 mm/s.

Die Verteilung der Strangdickenreduktionen zwischen dem Segment 0 und den Folgesegmenten 1 - 13 kann nun optimal, hinsichtlich der möglichen Strangdeformation unter Vermeidung von Innen- und Oberflächenrissen und der minimal einzubringenden Arbeit zur Strangdickenreduktion, die mit der Dicke der Strangschale anwächst, gewählt werden.

Dieser Verteilungseffekt auf die Reduktionsgeschwindigkeit und damit auf die Strangschalenbelastung ist in den Tabellen 1 und 1.1 angegeben sowie in den Figuren 2 und 3 dargestellt. Die Figur 2 zeigt die Reduktion der Strangdicke in mm/m Strangführung für eine Gesamt-Dickenabnahme von 20 mm in Abhängigkeit von unterschiedlichen Abnahmen im Segment 0 und der jeweils entsprechenden komplementären Dickenabnahme in den Segmenten 1 - 13 für die Stranggießgeschwindigkeiten von 6 und 10 m/min. Bei einer linearen Verteilung der Gesamt-Reduktion von 20 mm über alle Segmente 0 bis 8 oder 13 stellen sich Werte bei der Dickenreduktion (RL-6) und (RL-10) und Reduktionsgeschwindigkeit (RS-6) und (RS-10) von
- 1,168 mm/m Strangführung (RL-6) und 0,117 mm/s (RS-6) bei 6 m/min Gießgeschwindigkeit bzw.
- 0,685 mm/m Strangführung (RL-10) und 0,114 mm/s (RS-10) bei 10/min Gießgeschwindigkeit
ein, die die geringste Deformationsgeschwindigkeit aufweisen, allerdings einen maximalen Aufwand an Arbeit verlangen und einen "soft reduction" Vorgang über die gesamte Strangführung ergeben. Zwischen diesem Extrem, der Gesamtreduktion von 20 mm im Segment 0 und der Reduktion gleichförmig über die Strangführung im Segment 0 bis kurz hinter der Enderstarrung des Stranges verteilt, setzt die Erfindung mit ihren Ansprüchen an.

Die Figur 4 stellt wie Figur 1 schematisch die Situation eines Stranges mit einer Dicke in der Kokille von 100 mm und einer Erstarrungsdicke von 80 mm für die Gießgeschwindigkeiten VG von 6 m/min, Bild 3, und von 10 m/min, Bild 4 vergleichend gegenüber. Im Falle von VG 6m/min wird erfindungsgemäß die Strangdickenreduktion von z. B. 10 mm im Segment 0 und von den restlichen 10 mm in den Segmenten 1 bis 8, entsprechend des kürzeren Erstarrungsweges, vorgenommen. So befindet sich der tiefste Liquidus-Punkt (1.2) bei bereits ca. 1,8 m und die Sumpfspitze (2.2) bei ca. 18,12 m. Da die Reduktion der Strangdicke maximal über 18,12 m verläuft und gleichzeitig die Enderstarrung mit erfassen soll, werden die Segmente 1 bis 8 für die Reduktion der Dicke genutzt. Das Bild 4 in Figur 4 stellt wie das Bild 2 in Figur 1 die Situation des Stranges bei einer Gießgeschwindigkeit von VG 10 m/min dar.

Der Vergleich der erfindungsgemäßen Gießsituationen, dargestellt in den Bildern 3 und 4 in Figur 4 führt zu folgenden Werten der Reduktionsgeschwindigkeiten und damit Strangschalenbelastungen :
- 6 m/min, Bild 3 in Figur 4, Erfindungsbeispiel,
   Segment 0, Reduktion 10 mm, Reduktionsgeschwindigkeit 0,33 mm/s, Gießwalzen;
   Segmente 1 - 8, Reduktion 10 mm, Reduktionsgeschwindigkeit 0,071 mm/s, soft reduction,
- 10 m/min Bild 4 in Figur 4, Erfindungsbeispiel,
   Segment 0, Reduktion 10 mm, Reduktionsgeschwindigkeit 0,56 mm/s, Gießwalzen;
   Segmente 1 -13, Reduktion 10 mm, Reduktionsgeschwindigkeit 0,064 mm/s, soft reduction.

Dieser Vergleich macht deutlich, daß die Verteilung der Dickenreduktion auch eine Frage der Gießgeschwindigkeit ist und daß, entsprechend der Lage der Sumpfspitze, d. h. der Gießgeschwindigkeit, die Dickenreduktion und ihre Verteilung in den Segmenten 1 bis n bzw. 0 bis n einer optimalen Gießsituation bezüglich der Gießsicherheit und der Strangqualität anzupassen ist.

In der Figur 5 ist die Wirkung einer Verteilung der Strangdickenreduktion im Segment 0 und in den Segmenten 1 bis 13 im Sinne der Erfindung (Bild 6) am Beispiel einer Senkrecht-Abbiegemaschine, Figur 6, gegenüber dem Stand der Technik (Bild 5), auf die Stranginnendeformation, hervorgerufen durch die Biegedeformationen und die Strangdickenreduktion, in Abhängigkeit von der Strangführung für die maximale Gießgeschwindigkeit von beispielsweise 10 m/min dargestellt.

Das den Stand der Technik wiedergebende Bild 5 in Figur 5 stellt die Stranginnendeformation in Abhängigkeit von der Strangführung für die beispielsweise maximale Gießgeschwindigkeit (Vg-10) von 10 m/min gegenüber der Grenzdeformation (D-Gr) dar. Am Ausgang der Kokille erfährt der Strang im Segment 0 sowohl eine Deformation, hervorgerufen durch das Gießwalzen (D-Gw) im Segment 0, als auch eine Deformation, verursacht durch den Biegevorgang (D-B). Beide Deformationen überlagern sich zur Gesamtdeformation (D-Ge), die größer wird als die Grenzdeformation (D-Gr) und damit kritisch wird. Das Überschreiten der Grenzdeformation führt zu Innenrissen an der Phasengrenze fest/flüssig und damit zur Qualitätsminderung des Stranges und zur Senkung der Gießsicherheit. Eine weitere Erhöhung der Innendeformation (D) erfährt der Strang durch die Deformation (D-R) bei seiner Rückbiegung im Segment 4 aus dem inneren Kreisbogen in die Horizontale, die allerdings nicht kritisch werden kann, da die Anzahl der Rückbiegepunkte beim "design" der Anlage so gewählt wird, daß der Rückbiegevorgang bei maximaler Gießgeschwindigkeit keine kritische Innendeformation in der Strangschale der rißempfindlichsten Stahlgüte auslösen kann.

Das Bild 6 in Figur 5 stellt die verfahrenstechnischen Merkmale der Erfindung am Beispiel einer Senkrecht-Abbiegeanlage, Figur 6, schematisch dar. Die Innendeformation (D) der Strangschale (3) wird in keinem Moment der Erstarrung, d. h. vom Kokillenausgang bis zum Ende des Gerüstes 13 kritisch. Dies ist durch die Verteilung der Gesamt-Strangdickenreduktion von 20 mm auf beispielsweise 10 mm im Segment 0 (D-Gw) und 10 mm in den Gerüsten 1 bis 13 (D-SR) erfindungsgemäß sichergestellt. Außerdem ist der Biegevorgang und die damit verbundene Deformation (D-B) aus dem Segment 0 in das Segment 1 gelegt, um die zwar gesenkte aber noch relativ hohe Deformationsdichte (D-Gw) im Segment 0, hervorgerufen durch das Gießwalzen von zum Beispiel 10 mm, nicht noch zusätzlich zu erhöhen. Die in den Segmenten 1 bis 13 erzeugte Deformation (D-SR), hervorgerufen durch das "soft reduction" von insgesamt z. B. 10 mm, ist relativ klein und führt zu keiner praktischen Erhöhung der Deformation (D-R) bei der Rückbiegung des Stranges im Segment 4, d. h. (D-Ge) ist ungefähr größer/gleich (D-R).

Die Figur 6 zeigt eine Senkrecht-Abbiegeanlage, an der die Erfindung beispielhaft angewendet werden kann, für das Gießen von 100 mm dicken Brammen am Kokillenaustritt mit einer Dicke nach der Erstarrung von 80 mm und maximal VG 10 m/min. Diese Anlage weist die in den Figuren 1 -5 beschriebenen verfahrenstechnischen Merkmale auf. Die Strangießanlage besteht neben einem Verteiler (V) und einem Tauchausguß (Ta) aus
- einer ca. 1,2 m langen Senkrecht -Kokille (K), die vorzugsweise in horizontaler Richtung konkav ausgebildet ist,
- einem 3 m langem Segment 0, das für das Gießwalzen oder auch die Strangdickenreduktion vorzugsweise als Zangensegment ausgerüstet und mit zwei hydraulischen Zylindern (14) an seinem Ausgang versehen ist,
- dem Segment 1 mit fünf Biegepunkten (23),
- den Segmenten 2 und 3 mit dem inneren Kreisbogen von ca. 4 m Radius,
- dem Segment 4 zum Rückbiegen des Stranges vom inneren Kreisbogen über fünf Rückbiegepunkte (24) in die Horizontale und
- den Segmenten 5 bis13 im horizontalen Bereich der Maschine.

Diese Maschinenkonfiguration mit einer maximalen Gießgeschwindigkeit von 10 m/min und einer maximalen Kapazität von ca. 3 mio t/a stellt eine äußerst vorteilhafte Lösung bei der Anwendung der Erfindung dar, bei der eine minimale Deformationsgeschwindigkeit des Stranges während seiner Erstarrung auftritt.

Um die Art der Strangdickenreduktion im Sinne der Erfindung mit den beschriebenen Segmenten 1 bis 13 vorteilhaft realisieren zu können, sollten die Segmente im Prinzip wie in Figur 7 dargestellt aufgebaut sein. Ein Segment sollte vorzugsweise aus einer ungeraden Anzahl von 3, 5, 7 oder 9 Rollenpaaren (15), bestehend aus Unter- (16) und Oberrolle (17), aufgebaut sein. Jedes Segment besteht wiederum abwechselnd aus einem angetriebenen Rollenpaar (18), das mit einem Hydrauliksystem (19) positions- und kraftgeregelt wird, und zwei mit einem Hydrauliksystem (20) im Bereich der Oberrollen (17) verbundenen nicht angetriebenen Rollenpaaren (21), die mit einem Maschinenelement (22) versehen sind, das es erlaubt, das Rollenpaar der Oberbahn in Gießrichtung um einen Winkel von z. B. +/- 5° pendeln zu lassen, um in jeder Gießsituation bei vorgegebener Strangdickenabnahme den Strang bei Sicherstellung seiner Form führen zu können.

Dieser Aufbau der Segmente 1 bis 13 führt zu einer optimalen Strangführung bei jeder Art der Verteilung der Strangdickenreduktion, jeder Gießsituation, jeder Art von Stahlgüte, hinsichtlich ihrer Innenrißempfindlichkeit, d. h. Höhe der kritischen Deformationsgrenze und bezüglich des Einsatzes eines Minimums an hydraulischen Systemen pro Rollenpaar. So kommen 0,66 hydraulische Systeme pro Rollenpaar zum Einsatz. Auch stellt der Einsatz an angetriebenen Rollenpaaren von 0,33 Einheiten pro Rollenpaar ein maschinenbauliches Minimum bei maximaler verfahrenstechnischer und qualitativer Wirkung auf den zu gießenden Strang und seine Oberflächen- und Innenqualität dar, d. h. zum Beispiel ein minimaler Aufbau und eine minimierte Kumulation von Zugspannungen in der Strangschale zwischen den angetriebenen Rollenpaaren.

Die Erfindung wurde am Beispiel einer Dünnbrammenanlage beschrieben, kann jedoch hinsichtlich des Verfahrens und der Vorrichtung auch auf andere Stranggießanlagen entsprechend übertragen werden, wie
- Brammenanlagen,
- Vorblockanlagen,
- Knüppelanlagen für Quadrat- und Rund-Knüppel.

**Tabelle 1**

| Gießgeschwindigkeit 6 m/min | | | | | | |
|---|---|---|---|---|---|---|
| Spalte | | 1 | 2 | 3 | 4 | 5 |
| 1 Strangdicke | mm | 100 | | | | |
| 2 Erstarrungsdicke | mm | 80 | | | | |
| 3 met. Länge der Kokille | m | 1 | | | | |
| 4 Länge des Segmentes 0 | m | 3 | | | | |
| 5 Länge der Segmente 1 - 13 | m | 26 | | | | |
| 6 Länge der ges. Strangführung | m | 30 | | | | |
| 7 Erstarrungszeit | min | 3,02 | | | | |
| 8 Erstarrungszeit | s | 181,2 | | | | |
| 9 Gießgeschwindigkeit | m/min | 6,0 | | | | |
| 10 metallurgische Länge des Stranges | m | 18,12 | | | | |
| 11 Erstarrungszeit, Eintritt Segm. 0 | min | 0,167 | | | | |
| 12 Erstarrungszeit, Eintritt Segm. 0 | s | 10,0 | | | | |
| 13 Strangschalendicke, Eintritt Segm. 0 | mm | 9,4 | | | | |
| 14 Verweilzeit des Stranges in Segm, 0 | min | 0,5 | | | | |
| 15 Verweilzeit des Stranges in Segm. 0 | s | 30,0 | | | | |
| 16 Erstarrungszeit, Austritt Segm. 0 | min | 0,667 | | | | |
| 17 Erstarrungszeit, Austritt Segm. 0 | s | 40,02 | | | | |
| 18 Strangschalendicke, Austritt Segm, 0 | mm | 18,78 | | | | |
| | | | | | | |
| 19 Dickenreduktion in Segment 0 | mm | 20 | 15 | 10 | 5 | 0 |
| 20 Dickenreduktion in Segment 0 | % | 20 | 15 | 10 | 5 | 0 |
| 21 Reduktionsgeschwindigkeit | mm/s | 0,67 | 0,5 | 0,33 | 0,17 | 0 |
| 22 Reduktion / Meter Strangführung | mm/m | 6,67 | 5,0 | 3,33 | 1,67 | 0 |
| | | | | | | |
| 23 Soft reduction in Segment 1-n(8) | mm | 0 | 5 | 10 | 15 | 20 |
| 24 Zeit für restliche Erstarrung | min | | | 2,353 | | |
| 25 Zeit für restliche Erstarrung | s | | | 141,18 | | |
| 26 Soft reduction-Geschwindigkeit | mm/s | 0 | 0,035 | 0,071 | 0,106 | 0,14 |
| 27 metallurgische Länge der Rest-Erstarrung | m | | | 14,12 | | |
| 28 Soft reduction/Meter Rest-Erstarrung | mm/m | 0 | 0,35 | 0,71 | 1,062 | 1,42 |
| | | | | | | |
| 29 Soft reduction, Segment 0 - n (8) | mm | | | 20 | | |
| 30 Zeit der Erstarrung in den Segm. 0 - n | min | | | 2,853 | | |
| 31 Zeit der Erstarrung in den Segm. 0 - n | s | | | 171,18 | | |
| 32 metallurgische Länge, Segm. 0 - n | m | | | 17,12 | | |
| 33 Soft reduction - Geschw., Segm. 0 - n | mm/s | | | 0,117 | | |
| 34Soft reduction/Meter Erstarrung, Segm.0-n | mm/m | | | 1,168 | | |

**Tabelle 1.1**

| Gießgeschwindigkeit 10 m/min | | | | | | |
|---|---|---|---|---|---|---|
| Spalte | | 1 | 2 | 3 | 4 | 5 |
| 1 Strangdicke | mm | 100 | | | | |
| 2 Erstarrungsdicke | mm | 80 | | | | |
| 3 met. Länge der Kokille | m | 1 | | | | |
| 4 Länge des Segmentes 0 | m | 3 | | | | |
| 5 Länge der Segmente 1 - 13 | m | 20 | | | | |
| 6 Länge der ges. Strangführung | m | 30 | | | | |
| 7 Erstarrungszeit | min | 3,02 | | | | |
| 8 Erstarrungszeit | s | 181,2 | | | | |
| 9 Gießgeschwindigkeit | m/min | 10,0 | | | | |
| 10 metallurgische Länge des Stranges | m | 30,20 | | | | |
| 11 Erstarrungszeit, Eintritt Segm. 0 | min | 0,10 | | | | |
| 12 Erstarrungszeit, Eintritt Segm.0 | s | 6,0 | | | | |
| 13 Strangschalendicke, Eintritt Segm. 0 | mm | 7,3 | | | | |
| 14 Verweilzeit des Stranges in Segm. 0 | min | 0,3 | | | | |
| 15 Verweilzeit des Stranges in Segm 0 | s | 18,0 | | | | |
| 16 Erstarrungszeit, Austritt Segm. 0 | min | 0,4 | | | | |
| 17 Erstarrungszeit, Austritt Segm. 0 | s | 24,0 | | | | |
| 18 Strangschalendicke, Austritt Segm. 0 | mm | 14,55 | | | | |
| | | | | | | |
| 19 Dickenreduktion in Segment 0 | mm | 20 | 15 | 10 | 5 | 0 |
| 20 Dickenreduktion in Segment 0 | % | 20 | 15 | 10 | 5 | 0 |
| 21 Reduktionsgeschwindigkeit | mm/s | 1,11 | 0,83 | 0,56 | 0,28 | 0 |
| 22 Reduktion / Meter Strangführung | mm/m | 6,67 | 5,0 | 3,33 | 1,67 | 0 |
| | | | | | | |
| 23 Soft reduction in Segment 1 - n (13) | mm | 0 | 5 | 10 | 15 | 20 |
| 24 Zeit für restliche Erstarrung | min | | | 2,62 | | |
| 25 Zeit für restliche Erstarrung | s | | | 157,2 | | |
| 26 Soft reduction - Geschwindigkeit | mm/s | 0 | 0,032 | 0,064 | 0,095 | 0,127 |
| 27 metallurgische Länge der Rest-Erstarrung | m | | | 26,2 | | |
| 28 Soft reduction / Meter Rest-Erstarrung | mm/m | 0 | 0,19 | 0,38 | 0,57 | 0,76 |
| | | | | | | |
| 29 Soft reduction, Segment 0 - n (13) | mm | | | 20,0 | | |
| 30 Zeit der Erstarrung in den Segm. 0 -n | min | | | 2,92 | | |
| 31 Zeit der Erstarrung in den Segm. 0 - n | s | | | 175,2 | | |
| 32 metallurgische Länge, Segm. 0 - n | m | | | 29,2 | | |
| 33 Soft reduction - Geschw., Segm. 0 - n | mm/s | | | 0,114 | | |
| 34Soft reduction/Meter Erstarrung, Segm.0-n | mm/m | | | 0,685 | | |

### Bezugszeichenliste

- 1.: Überhitzungsphase, reine Schmelzphase oder Penetrationszone,
- 1.1: tiefster Liquiduspunkt bei 10 m/min Gießgeschwindigkeit,
- 1.2: tiefster Liquiduspunkt bei 6 m/min Gießgeschwindigkeit,
- 2.: 2-Phasengebiet Schmelze/Kristall,
- 2.1: tiefster Soliduspunkt, Sumpfspitze bei 10 m/min Gießgeschwindigkeit,
- 2.2: tiefster Soliduspunkt, Sumpfspitze bei 6 m/min Gießgeschwindigkeit,
- 3.: Strangschale,
- (D-Gr): Grenzdeformation,
- (Vg-10): Gießgeschwindigkeit von 10 m/min,
- (K): Kokille,
- (0): Segment 0,
- (1): Segment 1,
- (2)..: Segment 2 usw.
- (13): Segment 13
- (D): Innendeformation der Strangschale,
- (D-Gw): Innendeformation beim Gießwalzen,
- (D-B): Innendeformation beim Biegen des Stranges,
- (D-Ge): Gesamt-Innendeformation, (d-Gw)+(D-B), (D-B)+(D-SR) oder (D-R)+(D-SR),
- (D-R): Innendeformation beim Rückbiegen des Stranges,
- (D-SR): Innendeformation beim "Soft Reduction",
- (RL-6): lineare Reduktion über die Segmente 0 -13 von 1,168 mm/m bei 6 m/min,
- (RL-10): lineare Reduktion über die Segmente 0 -13 von 0,685 mm/m bei 10 m/min,
- (RS-6): Reduktionsgeschwindigkeit bei linearer Reduktion über die Segmente 0 - 13 von 0,117 mm/s bei 6 m/min Gießgeschwindigkeit,
- (RS-10): Reduktionsgeschwindigkeit bei linearer Reduktion über die Segmente 0 - 13 von 0,114 mm/s bei 10 m/min Gießgeschwindigkeit,
- (V): Verteiler,
- (Ta): Tauchausguß,
- 14: hydraulische Zylinder am Ausgang vom Segment 0, positions- u. kraftgeregelt,
- 15: Rollenpaare, bestehend aus Ober- und Unterrollen,
- 16: Unterrollen, fixiert,
- 17: Oberrollen, beweglich und positions- und kraftgeregelt,
- 18: angetriebenes Rollenpaar,
- 19: hydraulisches System, positions- und kraftgeregelt für die angetriebenen Rollenpaare
- 20: hydraulisches System, positions- und kraftgeregelt für die nicht angetriebenen Rollenpaare,
- 21: 2 nicht angetriebene Rollenpaare,
- 22: Maschinenelement zum Pendeln der 2 benachbarten Oberrollen, eingebunden in das hydraulische System (20), des nicht angetriebenen Rollenpaares (21),
- 23: Biegepunkte,
- 24: Rückbiegepunkte oder Richtpunkte.

## Patentansprüche

1. Verfahren zum Stranggießen zur Erzeugung von Strängen, deren Querschnitt während der Erstarrung in der Weise reduziert wird, daß in eine insbesondere oszillierende Kokille gegossen wird und der Strangquerschnitt linear über eine Mindestlänge der Strangführung unmittelbar unterhalb der Kokille, dem sogenannten Gießwalzen, reduziert wird und sich eine weitere nicht lineare Strangquerschnittsreduktion beispielsweise nach der Quadrat-Wurzel-Funktion, die sogenannte "Soft-Reduction", über die restliche Strangführung bis maximal unmittelbar vor der Sumpfspitze anschließt.

2. Verfahren nach Anspruch 1,
**dadurch gekennzeichnet,**
daß bei rechteckigen Strangformaten der Querschnitt vorzugsweise durch eine Reduktion in Dickenrichtung reduziert wird.

3. Verfahren nach Anspruch 1 oder 2,
**dadurch gekennzeichnet,**
daß die Dicke des Stranges bis maximal 60 % der Strangdicke am Kokillenausgang reduziert wird.

4. Verfahren nach einem der Ansprüche 1 bis 3,
**dadurch gekennzeichnet,**
daß vorzugsweise Dünnbrammen mit einer Dicke von 120 bis 50 mm nach der Erstarrung dickenreduziert werden.

5. Verfahren nach einem der Ansprüche 1 bis 4,
**gekennzeichnet durch,**
die Aufteilung der Gesamtdickenreduktion in das Gießwalzen unmittelbar unterhalb der Kokille und in die "Soft-Reduction" in der restlichen Strangführung mit einer Geschwindigkeit < 1,25 mm/s bei maximaler Gießgeschwindigkeit.

6. Verfahren nach einer der Ansprüche 1 bis 5,
**dadurch gekennzeichnet,**
daß mit einer maximalen Geschwindigkeit bis 12 m/min gegossen wird.

7. Verfahren nach einem der Ansprüche 1 bis 6,
**dadurch gekennzeichnet,**
daß beim "soft reduction" die Dicke linear über die Erstarrunslänge reduziert wird.

8. Verfahren nach einem der Ansprüche 1 bis 6,
**dadurch gekennzeichnet,**
daß bei "Soft-Reduction" die Strangdicke vereinfachend linear über die Erstarrungszeit reduziert wird.

9. Verfahren nach einem der Ansprüche 1 bis 7,
**dadurch gekennzeichnet,**
daß die gesamte Dickenreduktion vom Ausgang der Kokille bis maximal unmittelbar vor der Sumpfspitze linear und stetig verläuft.

10. Verfahren nach einem der Ansprüche 1 bis 9,
**dadurch gekennzeichnet,**
daß die Biegung eines Stranges aus der Senkrechten in den inneren Kreisbogen einer Senkrecht-Abbiegestranggießanlage im Bereich des "soft reduction" vorgenommen wird.

11. Verfahren nach einem der Ansprüche 1 bis 10,
**dadurch gekennzeichnet**,
daß das Gießwalzen ausschließlich in der senkrechten Strangführung durchgeführt wird, ohne daß der tiefste Liquiduspunkt bei maximaler Gießgeschwindigkeit aus der Strangführung heraustritt.

12. Stranggießanlage zur Durchführung des Verfahrens nach einem der Ansprüche 1 bis 11, die folgende Elemente enthält,
- eine oszillierende Kokille (K),
- ein Segment 0, das den Strang in seinem Querschnitt über eine Länge von mindestens 1 Meter maximal um 40 % linear reduziert,
- eine restliche Strangführung, die den Strang mit der sogenannten "Soft-Reduction" in seinem Querschnitt bis maximal unmittelbar vor der Sumpfspitze (2.1) reduziert, und
- bei der die Gesamtreduktion des Strangquerschnittes im Segment 0 und in der restlichen Strangführung bis 60 % ausgelegt ist.

13. Stranggießanlage nach Anspruch 12,
**dadurch gekennzeichnet,**
daß zum Gießen von Rechteckformaten das Segment (0) und die folgenden Segmente (1-n) zur Querschnittsreduktion durch Reduktion der Strangdicke ausgelegt sind.

14. Strangießanlage nach Anspruch 12 oder 13,
**dadurch gekennzeichnet,**
daß das Segment 0 zur Reduktion der Strangdicke an seinem Ausgang mit zwei positions- und kraftgeregelten Klemmzylindern ausgestattet ist.

15. Stranggießanlage nach einem der Ansprüche 12 bis 14,
**dadurch gekennzeichnet,**
daß das Segment 0 zur Reduktion der Strangdicke um maximal 100 mm ausgelegt ist.

16. Stranggießanlage nach einem der Ansprüche 12 bis 15,
**dadurch gekennzeichnet,**
daß die Segmente (1 bis n) in ihrer Strangdickenanstellung positions- und kraftgeregelt sind.

17. Stranggießanlage nach einem der Ansprüche 12 bis 16,
**dadurch gekennzeichnet,**
daß die Anzahl der Rollenpaare (15) pro Segment ungerade ist und mindestens drei beträgt.

18. Strangießanlage nach einem der Ansprüche 12 bis 17,
**dadurch gekennzeichnet,**
daß jedes dritte Rollenpaar (18) angetrieben ist.

19. Stranggießanlage nach einem der Ansprüche 12 bis 18,
**dadurch gekennzeichnet,**
daß die Oberrollen der nicht angetriebenen Rollenpaare (21) mit einem positions- und kraftgeregeltem Klemmzylinder versehen sind.

20. Stranggießanlage nach einem der Ansprüche 12 bis 19,
**dadurch gekennzeichnet,**
daß die Oberrollen der nicht angetriebenen Rollenpaare (21) und ihr Zylinder (20) mit einer Vorrichtung (22) versehen sind, die ein Pendeln der Rollen um vorzugsweise +/- 5° in Gießrichtung zuläßt.

21. Stranggießanlage nach einem der Ansprüche 12 bis 20,
**dadurch gekennzeichnet,**
daß das Segment 0 senkrecht angeordnet ist und eine maximale Länge von 5 m aufweist.

22. Strangießanlage nach Anspruch 21,
**dadurch gekennzeichnet,**
daß das erste Folgesegment (1) mindestens einen Biegepunkt (23) zum Biegen des Stranges aus der Senkrechten in einen Kreisbogen aufweist.

23. Strangießanlage nach einem der Ansprüche 12 bis 22,
**dadurch gekennzeichnet,**
daß in mindestens einem der Segmente (2 bis n) mindestens ein Rückbiegepunkt (24) zum Richten des Stranges aus dem Kreisbogen in die Horizontale vorgesehen ist.

24. Stranggießanlage nach Anspruch 23,
**dadurch gekennzeichnet,**
daß der horizontale Teil der Strangführung mindestens eine Länge von 4 Meter aufweist.

25. Stranggießanlage nach einem der Ansprüchen 12 bis 24,
**dadurch gekennzeichnet,**
daß die Kokillenwände konkav ausgebildet sind.

26. Stranggießanlage nach einem der Ansprüche 12 bis 25,
**dadurch gekennzeichnet,**
daß zum Gießen ein Tauchausguß (Ta) und Gießpulver eingesetzt sind.

27. Stranggießanlage nach einem der Ansprüche 13 bis 26,
**dadurch gekennzeichnet,**
daß die Breitseiten der Kokille in horizontaler Richtung konkav ausgebildet sind und in ihrer Konkavität zum Kokillenausgang abnehmen.

28. Stranggießanlage nach einem der Ansprüche 13 bis 27,
**dadurch gekennzeichnet,**
daß die Schmalseiten der Kokille in horizontaler Richtung konkav ausgebildet sind.

## Claims

1. Method for continuous casting for production of strips, the cross-section of which is reduced during hardening in the manner that the casting is, in particular, in an oscillating chill mould and the strip cross-section is linearly reduced over a minimum length of the strip guidance directly below the chill mould, i.e. so-called direct strand reduction, and a further non-linear strip cross-sectional reduction, for example in accordance with the square root function, i.e. so-called "soft reduction", is carried out subsequently over the remaining strip guidance at most up to directly before the liquid phase point.

2. Method according to claim 1, characterised in that in the case of rectangular strip formats the cross-section is preferably reduced by a reduction in the thickness direction.

3. Method according to claim 1 or 2, characterised in that the thickness of the strip is reduced to a maximum of 60% of the strip thickness at the chill mould outlet.

4. Method according to one of claims 1 to 3, characterised in that preferably thin slabs with a thickness of 120 millimetres are reduced in thickness to 50 millimetres after hardening.

5. Method according to one of claims 1 to 4, characterised by breaking down the overall thickness reduction into direct strip reduction directly below the chill mould and into "soft reduction" in the remaining strip guidance at a speed of less than 1.25 millimetres per second for maximum casting speed.

6. Method according to one of claims 1 to 5, characterised in that casting is at a maximum speed of up to 12 metres per minute.

7. Method according to one of claims 1 to 6, characterised in that during the "soft reduction" the thickness is reduced linearly over the hardening length.

8. Method according to one of claims 1 to 6, characterised in that during "soft reduction" the strip thickness is reduced in linearly reducing manner over the hardening time.

9. Method according to one of claims 1 to 7, characterised in that the entire thickness reduction from the outlet of the chill mould to at most directly before the liquid phase point elapses linearly and constantly.

10. Method according to one of claims 1 to 9, characterised in that the bending of a strand from the vertical into the inner circular arc of a vertical bending continuous casting plant is undertaken in the region of the "soft reduction".

11. Method according to one of claims 1 to 10, characterised in that the direct strand reduction is carried out exclusively in the vertical strip guidance without the lowest liquidus point emerging from the strip guidance at maximum casting speed.

12. Continuous casting plant for carrying out the method according to one of claims 1 to 11, which contains the following elements
- an oscillating chill mould (K),
- a segment 0, which linearly reduces the strip in its cross-section by a maximum of 40% over a length of at least one metre,
- a remaining strip guidance, which reduces the strip by so-called "soft reduction" in its cross-section to at most directly ahead of the liquid phase point (2.1), and
- in which the entire reduction of the strip cross-section in the segment 0 and in the remaining strip guide is designed to be to 60%.

13. Continuous casting plant according to claim 12, characterised in that for the casting of rectangular formats the segment (0) and the following segments (1-n) are designed for the cross-sectional reduction by reduction in the strip thickness.

14. Continuous casting plant according to claim 12 or 13, characterised in that the segment (0) for reduction in the strip thickness is equipped at its outlet with two position-regulated and force-regulated squeezing cylinders.

15. Continuous casting plant according to one of claims 12 to 14, characterised in that the segment (0) is designed for reduction of the strip thickness by at most 100 millimetres.

16. Continuous casting plant according to one of claims 12 to 15, characterised in that the segments (1 to n) are position-regulated and force-regulated with respect to their strip thickness setting.

17. Continuous casting plant according to one of claims 12 to 16, characterised in that the number of roller pairs (15) per segment is uneven and amounts to at least three.

18. Continuous casting plant according to one of claims 12 to 17, characterised in that each third roller pair (18) is driven.

19. Continuous casting plant according to one of claims 12 to 18, characterised in that the upper rollers of the non-driven roller pairs (21) are provided with a position-regulated and force-regulated squeezing cylinder.

20. Continuous casting plant according to one of claims 12 to 19, characterised in that the upper rollers of the non-driven roller pairs (21) and their cylinders (20) are provided with a device (22) which permits a pendulation of the rollers by preferably +/- 5° in casting direction.

21. Continuous casting plant according to one of claims 12 to 20, characterised in that the segment (0) is arranged vertically and has a maximum length of 5 metres.

22. Continuous casting plant according to claim 21, characterised in that the first downstream segment (1) has at least one bending point (23) for bending of the strand from the vertical into a circular arc.

23. Continuous casting plant according to one of claims 12 to 22, characterised in that at least one return bending point (24) for straightening the strip from the circular arc into the horizontal is provided in at least one of the segments (2 to n).

24. Continuous casting plant according to claim 23, characterised in that the horizontal part of the strip guidance has a length of at least 4 metres.

25. Continuous casting plant according to one of claims 12 to 24, characterised in that the chill mould walls are constructed to be concave.

26. Continuous casting plant according to one of claims 12 to 25, characterised in that an immersion outlet (Ta) and casting powder are used for the casting.

27. Continuous casting plant according to one of claims 13 to 26, characterised in that the wide sides of the chill mould are constructed to be concave in horizontal direction and decrease in their concavity in direction towards the chill mould outlet.

28. Continuous casting plant according to one of claims 13 to 27, characterised in that the narrow sides of the chill mould are constructed to be concave in horizontal direction.

## Revendications

1. Procédé de coulée continue pour l'obtention de barres dont la section est réduite pendant la solidification, de telle manière qu'on coule dans une coquille, en particulier oscillante, et qu'on réduit la section de la barre linéairement sur au moins une longueur minimale du guidage de la barre, directement sous la coquille, ce qu'on appelle le laminage de coulée continue, et en ce qu'une réduction supplémentaire de la section de la barre, non linéaire, a lieu consécutivement, par exemple selon la fonction de racine carrée, ce qu'on appelle la "soft-reduction", sur le reste du guidage de la barre, jusqu'au maximum directement avant la pointe du fond de bain.

2. Procédé selon la revendication 1, caractérisé en ce que, dans le cas de formats de barre rectangulaires, on réduit la section de préférence par une réduction dans le sens de l'épaisseur.

3. Procédé selon la revendication 1 ou 2, caractérisé en ce que l'épaisseur de la barre est réduite jusqu'au maximum 60% de l'épaisseur de la barre à la sortie de la coquille.

4. Procédé selon l'une quelconque des revendications 1 à 3, caractérisé en ce qu'on réduit de préférence l'épaisseur de brames minces présentant une épaisseur de 120 à 50 mm après la solidification.

5. Procédé selon l'une quelconque des revendications 1 à 4, caractérisé par la répartition de la réduction totale de l'épaisseur en laminage de coulée continue directement sous la coquille et en "soft-reduction" dans le reste du guidage de la barre avec une vitesse < 1,25 mm/s à une vitesse de coulée maximale.

6. Procédé selon l'une quelconque des revendications 1 à 5, caractérisé en ce qu'on coule à une vitesse maximale jusqu'à 12 m/min.

7. Procédé selon l'une quelconque des revendications 1 à 6, caractérisé en ce qu'on réduit, lors de la "soft-reduction", l'épaisseur linéairement sur la longueur de la solidification.

8. Procédé selon l'une quelconque des revendications 1 à 6, caractérisé en ce que lors de la "soft-reduction", l'épaisseur de la barre est réduite de manière linéairement simplifiée sur la durée de solidification.

9. Procédé selon l'une quelconque des revendications 1 à 7, caractérisé en ce que la totalité de la réduction de l'épaisseur se déroule linéairement et de manière continue à partir de la sortie de la coquille jusqu'au maximum directement avant la pointe du fond de bain.

10. Procédé selon l'une quelconque des revendications 1 à 9, caractérisé en ce qu'on procède à la flexion d'une barre à partir de la verticale dans l'arc de cercle interne d'une installation de coulée continue verticale-flexion dans la plage de la "soft-reduction".

11. Procédé selon l'une quelconque des revendications 1 à 10, caractérisé en ce que le laminage de coulée continue est réalisé exclusivement dans le guidage vertical de barre, sans que le point de liquidus le plus bas à une vitesse de coulée maximale sorte du guidage de la barre.

12. Installation de coulée continue pour réaliser le procédé selon l'une quelconque des revendications 1 à 11, qui contient les éléments suivants :
- une coquille oscillante (K)
- un segment 0, qui réduit linéairement d'au moins 40% la section de la barre sur une longueur d'au moins 1 mètre,
- un guidage de barre restant, qui réduit la section de la barre par ce qu'on appelle la "soft-reduction" jusqu'au maximum directement avant la pointe du fond de bain (2.1) et
- dans lequel la réduction totale de la section de la barre dans le segment 0 et dans le reste du guidage de la barre peut aller jusqu'à 60 %.

13. Installation de coulée continue selon la revendication 12, caractérisée en ce que pour la coulée de formats rectangulaires, le segment (0) et les segments suivants (1-n) sont disposés pour la réduction de la section par la réduction de l'épaisseur de la barre.

14. Installation de coulée continue selon la revendication 12 ou 13, caractérisée en ce que le segment 0, pour la réduction de l'épaisseur de la barre, est équipé à sa sortie de deux cylindres de serrage réglés en position et en force.

15. Installation de coulée continue selon l'une quelconque des revendications 12 à 14, caractérisée en ce que le segment 0, pour la réduction de l'épaisseur de la barre, a une longueur d'au maximum 100 mm.

16. Installation de coulée continue selon l'une quelconque des revendications 12 à 15, caractérisée en ce que les segments (1 à n) sont réglés, dans la régulation de l'épaisseur de la barre, en position et en force.

17. Installation de coulée continue selon l'une quelconque des revendications 12 à 16, caractérisée en ce que le nombre de paires de rouleaux (15) par segment est impair et est d'au moins trois.

18. Installation de coulée continue selon l'une quelconque des revendications 12 à 17, caractérisée en ce que chaque troisième paire de rouleaux (18) est entraînée.

19. Installation de coulée continue selon l'une quelconque des revendications 12 à 18, caractérisée en ce que les rouleaux supérieurs des paires de rouleaux (21) non entraînés sont pourvus d'un cylindre de serrage réglé en position et en force.

20. Installation de coulée continue selon l'une quelconque des revendications 12 à 19, caractérisée en ce que les rouleaux supérieurs des paires de rouleaux (21) non entraînés et leurs cylindres (20) sont pourvus d'un dispositif (22) qui permet un mouvement pendulaire des rouleaux de préférence de +/- 5° dans le sens de la coulée.

21. Installation de coulée continue selon l'une quelconque des revendications 12 à 20, caractérisée en ce que le segment 0 est disposé verticalement et présente une longueur maximale de 5 m.

22. Installation de coulée continue selon la revendication 21, caractérisée en ce que le premier segment consécutif (1) présente au moins un point de flexion (23) pour la flexion de la barre de la verticale dans un arc de cercle.

23. Installation de coulée continue selon l'une quelconque des revendications 12 à 22, caractérisée en ce qu'on a prévu dans au moins un des segments (2 à n) au moins un point de flexion en retour (24) pour orienter la barre de l'arc de cercle à l'horizontale.

24. Installation de coulée continue selon la revendication 23, caractérisée en ce que la partie horizontale du guidage de la barre présente une longueur d'au moins 4 mètres.

25. Installation de coulée continue selon l'une quelconque des revendications 12 à 24, caractérisée en ce que les parois de la coquille sont réalisées de manière concave.

26. Installation de coulée continue selon l'une quelconque des revendications 12 à 25, caractérisée en ce qu'on utilise pour la coulée une busette de coulée immergée (Ta) et de la poudre de coulage.

27. Installation de coulée continue selon l'une quelconque des revendications 13 à 26, caractérisée en ce que les côtés larges de la coquille dans le sens horizontal sont exécutés de manière concave et en ce que leur concavité diminue vers la sortie de la coquille.

28. Installation de coulée continue selon l'une quelconque des revendications 13 à 27, caractérisée en ce que les petits côtés de la coquille sont exécutés de manière concave dans le sens horizontal.
